# DEMANDE DE BREVET EUROPEEN

(11) **EP 1 413 841 A1**
(43) Date de publication de la demande: **28.04.2004**
(21) Numéro de dépôt: 03292565.3
(22) Date de dépôt: 15.10.2003
(51) Int. Cl.: F26B 3/34

(54) **Procédé de séchage d'un revêtement de bande métallique**

(30) Priorité: 25.10.2002 FR 0213366
(71) Demandeur: Myriad, 59720 Louvroil (FR)
(72) Inventeur: Lopez, Ernesto, 59330 Saint Remy Du Nord (FR)
(74) Mandataire: Robert, Jean-Pierre

(57) **Abrégé**

Procédé de revêtement par peinture d'une bande métallique en déplacement continu selon lequel ladite bande, après avoir reçu son revêtement, est chauffée par induction électromagnétique dans un four tunnel pour évaporer les solvants et assurer la cuisson du revêtement, les solvants étant extraits en continu de l'enceinte dudit four, caractérisé en ce qu'on injecte dans le four un gaz à une température supérieure au point de rosée des solvants, température telle que la température régnant dans l'atmosphère du four et au moins dans les conduits d'extraction des solvants est au moins égale à 175°C.

## Description

La présente invention concerne un procédé de dépôt et de séchage d'un revêtement protecteur sur une bande métallique se déplaçant de façon continue.

### ARRIERE-PLAN DE L'INVENTION

Il s'agit en particulier de l'application d'une couche de peinture. Celle-ci contient des solvants organiques ou aqueux et, après le dépôt de la couche de peinture sur la bande, l'ensemble est chauffé afin de faciliter l'évaporation des solvants et de permettre la cuisson de la peinture. Le chauffage de la bande est, dans le cas de l'invention, réalisé par induction électromagnétique avec l'avantage de chauffer la peinture par le substrat (c'est-à-dire par la bande), le flux thermique se propageant vers l'extérieur, ce qui facilite l'évaporation des solvants. Pour éviter une recondensation des solvants évaporés sur les parties les plus froides des parois du four, dont la température est en général inférieure au point de rosée des solvants, on a proposé d'injecter dans le four un gaz chaud de façon que les parois internes dudit four soient à une température supérieure au point de rosée des solvants et de rendre le four étanche aux gaz et isolé thermiquement pour conserver des parois internes chaudes au-dessus de ce point de rosée (voir par exemple les brevets US 4 370 357 et 5 768 799.

A l'usage, on a constaté, aux températures de fonctionnement préconisées par les constructeurs, qui sont les températures les plus basses au-dessus du point de rosée (100 à 120°C), la formation de composés organiques solides qui se déposent dans le four et les conduits d'extraction des solvants. Ces dépôts constituent une entrave au bon fonctionnement de l'installation et notamment aux composants de celle-ci qui sont nécessaires à sa sécurité (vannes coupe-feu, aérateurs, vannes de dérivation...) et demandent une maintenance soutenue qui constitue une gêne à l'exploitation optimale de l'installation. Ces composés ont probablement pour origine des réactions entre les solvants et les bases époxy ou polyester, PVC et/ou polyuréthanne des peintures dues aux conditions thermiques entretenues dans l'atmosphère du four

### OBJET DE L'INVENTION

Pour pallier cet inconvénient, on propose, conformément à l'invention, d'entretenir à l'intérieur du four et dans les canaux d'extraction et d'injection de gaz (par exemple de l'air chaud) une température supérieure à 150°C et de préférence comprise entre 180°C et 220°C.

D'autres caractéristiques et avantages de la présente invention ressortiront de la description faite ci-après d'un exemple de réalisation dépourvu de tout caractère limitatif.

### DESCRIPTION DETAILLEE DE L'INVENTION

Le matériel mis en oeuvre dans l'invention est bien connu notamment des documents précédemment cités. C'est ainsi qu'il comporte un four tunnel comportant une enveloppe extérieure et au travers duquel la bande métallique devant être munie d'un revêtement protecteur ou décoratif, se déplace en continu. Ce four est chauffé par induction magnétique. Ce chauffage par induction assure, de façon connue, d'une part la cuisson du revêtement préalablement déposé sur la bande et d'autre part, l'évaporation des solvants contenus dans le matériau de revêtement.

On injecte un gaz chaud dans le tunnel, à l'entrée, à la sortie du four et à plusieurs endroits le long de celui-ci de manière à assurer une dilution homogène des solvants et une température homogène dans toute l'installation.

Le four comporte un système d'aspiration de l'atmosphère du four chargée en solvants. L'extraction de l'atmosphère chargée en solvants peut s'effectuer soit en un point unique, soit en plusieurs points. Lorsque le four comprend plusieurs inducteurs séparés, l'extraction est menée, de préférence entre deux inducteurs.

Les solvants extraits sont utilisés pour préchauffer le gaz injecté de manière connue dans un incinérateur de solvants.

Le four est étanche vis à vis des solvants, transparent au champ magnétique et présente une bonne isolation thermique et une bonne tenue mécanique.

Selon l'invention, la température de réchauffage du gaz injecté dans le four est choisie très supérieure au point de rosée des solvants pour éviter la formation dans les conduits d'extraction des solvants, voire d'injection du gaz, la formation d'un dépôt colmatant comme rappelé au préambule. Cette température sera telle que l'atmosphère dans le four et dans les conduits sera au minimum de 175°C, et de préférence comprise entre 180°C et 220°C. On a constaté qu'à cette température on évite le phénomène de dépôt d'un composé solide organique contre la surface interne du four et des canalisations d'extraction des gaz chargés de solvants. Bien entendu cette température ne peut pas être exagérément élevée car il convient de respecter l'intégrité du matériel dans le four et notamment des composants des inducteurs.

Ainsi, en dehors de la suppression des recondensations des solvants, qui permet de maintenir la qualité du produit revêtu, l'invention permet d'améliorer très sensiblement la propreté du four, ce qui diminue la fréquence des opérations de maintenance liées au nettoyage du four et au maintien en fonctionnement des équipements de sécurité de l'installation notamment de sécurité incendie.

## Revendications

1. Procédé de revêtement par peinture d'une bande métallique en déplacement continu selon lequel ladite bande, après avoir reçu son revêtement, est chauffée par induction électromagnétique dans un four tunnel pour évaporer les solvants et assurer la cuisson du revêtement, les solvants étant extraits en continu de l'enceinte dudit four, **caractérisé en ce qu'**on injecte dans le four un gaz à une température supérieure au point de rosée des solvants, température telle que la température régnant dans l'atmosphère du four et au moins dans les conduits d'extraction des solvants est au moins égale à 175°C.

2. Procédé selon la revendication 1, **caractérisé en ce que** le gaz est injecté à une température supérieure à 180°C.

3. Procédé selon l'une quelconque des revendications précédentes, **caractérisé en ce que** la température d'injection du gaz est comprise entre 180°C et 220°C.

4. Procédé selon l'une quelconque des revendications précédentes, **caractérisé en ce que** le gaz est de l'air chaud.

5. Procédé selon l'une quelconque des revendications précédentes, **caractérisé en ce que** le gaz injecté est préalablement réchauffé dans un incinérateur des solvants.
